# EUROPÄISCHE PATENTSCHRIFT

(11) **EP 1 044 098 B1**
(45) Veröffentlichungstag und Bekanntmachung des Hinweises auf die Patenterteilung: **24.04.2002**
(21) Anmeldenummer: 98965792.9
(22) Anmeldetag: 09.12.1998
(51) Int. Cl.: B31F 1/07

(54) **VERFAHREN UND VORRICHTUNG ZUM ERZEUGEN EINER LAGENHAFTUNG ZWISCHEN LAGEN AUS TISSUE-PAPIER**
METHOD AND DEVICE FOR ACHIEVING ADHESION BETWEEN LAYERS OF TISSUE PAPER
PROCEDE ET DISPOSITIF POUR PRODUIRE UNE ADHERENCE ENTRE DES COUCHES DE PAPIER DE SOIE

(30) Priorität: 29.12.1997 DE 19758069
(43) Veröffentlichungstag der Anmeldung: 18.10.2000
(73) Patentinhaber: SCA Hygiene Products GmbH, 68264 Mannheim (DE)
(72) Erfinder: HARLACHER, Harald, D-68305 Mannheim (DE); HEILEMANN, Thomas, D-65227 Frankenthal (DE); LOFINK, Bernd, D-67246 Dirmstein (DE); SCHMIDT, Werner, D-68305 Mannheim (DE)
(74) Vertreter: HOFFMANN - EITLE
(86) Internationale Anmeldenummer: EP9807994
(87) Internationale Veröffentlichungsnummer: WO9933646

(56) Entgegenhaltungen:
- EP-A- 0 672 402
- DE-A- 19 654 249

## Beschreibung

Bisher hat man zum Erzeugen einer Lagenhaftung zwischen aus Tissue-Papier bestehenden Lagen zur Herstellung beispielsweise eines Tissue-Hygieneproduktes, z. B. Küchentuch, Toilettenpapier, Servietten, Taschentücher, Gesichtstücher und dergleichen, entweder Leim verwendet, oder man hat mechanische Werkzeuge zur Erzeugung einer Rändelung oder Randprägung eingesetzt, wobei die Lagen im Bereich der Rändelnaht oder der Randprägung extrem zusammengedrückt und so miteinander verbunden wurden. Diese Verfahren werden auch heute noch üblicherweise eingesetzt. Die hierfür verwendeten Werkzeuge hinterlassen jedoch deutlich sichtbare Abdrücke auf den Tissue-Oberflächen, die häufig, wie z. B. im Falle der Rändelung, nicht gewünscht sind, es sei denn, man versieht das Tissue-Papier mit einer sichtbaren Oberflächenprägung, bei der gleichzeitig durch den Prägedruck eine Haftung zwischen den Lagen hergestellt wird, wie dies im Falle der Randprägung z. B. bei Taschentüchern oder Servietten üblich ist (vgl. z.B. EP-A-672 402).

Die Aufgabe (Problem) der Erfindung besteht darin, ein Verfahren sowie eine Vorrichtung zu schaffen, mit denen es auf einfachere Weise möglich ist, bei weitgehender Aufrechterhaltung der Weichheit, der Festigkeit und der Saugfähigkeit des Tissue-Papiers auch bei einer größeren Anzahl von Lagen eine gute Lagenhaftung zwischen den Lagen des damit hergestellten Tissue-Produktes zu erzeugen, jedoch ohne vom Verbraucher als negativ empfundene, deutlich sichtbare Abdrücke auf den nach außen zeigenden Tissue-Oberflächen der äußeren Lagen des Tissue-Produktes zu hinterlassen.

Diese Aufgabe wird erfindungsgemäß verfahrensmäßig durch folgende Verfahrensschritte gelöst:
- Zusammenführen von mindestens zwei Lagen Tissue-Papier in einem Walzenspalt; und
- ein- oder beidseitiges Eindrücken einer im Walzenspalt präsenten unregelmäßig rauhen Oberflächenstruktur, wie sie beispielsweise bei einem Schmirgelpapier vorhanden ist, in das Tissue-Papier;
beziehungsweise vorrichtungsmäßig gelöst durch:
- ein Walzenpaar, zwischen dessen Walzen ein Durchlaufdruckspalt besteht; und
- eine mit dem Umfang der Walzen mitlaufende unregelmäßig rauhe Oberflächenstruktur, die auf einer oder auf beiden Seiten des Druckwalzenspaltes vorhanden ist und ähnlich der eines Schmirgelpapiers ist.

Das Verfahren und die Vorrichtung haben den Vorteil, daß zur Erzeugung der Lagenhaftung auf Leim verzichtet werden kann und daß der mechanische Einfluß der Walzenoberfläche auf der Tissue-Oberfläche kaum beziehungsweise nicht sichtbar ist. Andererseits kann durch die Wahl gewisser Randbedingungen eine sichtbare, gewünschte unregelmäßige Musterung erzeugt werden, die zur Gestaltung neuer Produkte genutzt werden kann. Das Papier erhält nach dieser Lagenhaftungserzeugung eine pfirsichhautähnliche Oberfläche, wodurch sich das Papier sehr weich anfühlt.

Das Eindrücken erfolgt mit einem Druck, der ausreicht, daß es im Bereich einer Mehrheit der auf den Faserverbund der einzelnen Lagen eines mehrlagigen Tissue-Produktes einwirkenden Rauhigkeitsspitzen zu Zwischenfaserbindungen kommt zwischen sich berührenden Faseroberflächen oberflächennaher Fasern benachbarter Außenseiten der einzelnen Lagen des Tissue-Produktes.

Man kann die Lagenhaftung auch in mehr als einem Walzenspalt erzeugen und Walzenspalte nacheinander vorsehen, wobei die Walzenpaare mit verschiedenem Druck arbeiten können, z. B. steigendem Druck. Die Walzenpaare können auch mit verschiedenem Muster versehen sein. Wenn das Produkt mehr als zwei Lagen hat, können die Lagen durch verschiedene Walzenpaare/Walzenspalte geführt werden.

Neben dem Verfahrenshauptanspruch und dem Vorrichtungshauptanspruch ergeben sich weitere vorteilhafte Ausgestaltungen aus den diesen untergeordneten Unteransprüchen.

Die Erfindung bezieht sich auch auf eine Verwendung von Schmirgelpapier für das Erzeugen von Lagenhaftung zwischen Lagen aus Tissue-Papier durch Eindrücken der Oberflächenstruktur des Schmirgelpapiers in ein aus zumindestens zwei Lagen zusammengelegtes Tissue-Papier bei der Herstellung eines für den Endverbrauch bestimmten mehrlagigen Tissue-Produktes.

Ziel dabei ist es, zur Lagenhaftungserzeugung möglichst viele "Rauhigkeitsspitzen" je Flächeneinheit der miteinander zu verhaftenden Tissue-Papiere zur Verfügung zu stellen, wobei jede solche "Rauhigkeitsspitze" genügende Höhe, Eigenfestigkeit und Verankerungsfestigkeit haben muß, um tief genug in das Papier eindringen zu können. Form, Härte, Eigen- und Verankerungsfestigkeit jeder "Rauhigkeitsspitze" müssen derart sein, daß im Bereich der auf das Fasergefüge des Tissue-Papiers einwirkenden Stirnflächen der "Rauhigkeitsspitzen" in einem Preßspalt unter Belastung eine möglichst hohe spezifische Flächenpressung entsteht, die in der Lage ist, die Fasern eines Tissue-Papiers, das in mindestens zwei Lagen übereinanderliegend dieser Flächenpressung ausgesetzt ist, so zu deformieren, daß dabei die Oberflächen benachbarter Fasern in so innigen Kontakt miteinander kommen, daß punktuell Zwischenfaserbindungen auftreten, die in ihrer Summe zur Lagenverhaftung des fertigen Tissue-Produktes führen.

Ein einfacher, bisher nicht beschrittener Weg hierzu ist beispielsweise die Verwendung von Schleifmittelkornwerkstoffen etwa aus Elektrokorund, Siliziumkarbid oder auch Industriediamant in einem Makrokörnungsbereich P 40 bis P 240 (DIN), verankert zum Beispiel auf geeigneten flexiblen Schleifmittelunterlagen oder direkt auf der Oberfläche einer massiven Walze aus Metall oder einer geeigneten Metallschale, die auf einen Walzenkern aufgezogen werden kann. Des weiteren sind Ausbildungsformen denkbar, die als eine schmirgelpapierähnliche Oberflächenstruktur auf einer oder in Form einer Keramikschale auftreten, die ebenfalls auf einen Walzenkern aufgezogen werden kann und entsprechenden Belastungen standhält. Es können auch angemessene massive Walzen, z. B. Vollkeramikwalzen mit einer schmirgelpapierähnlichen Oberflächenstruktur verwendet werden.

Die Erfindung wird nachfolgend anhand einiger Ausführungsbeispiele beschrieben.

Die einzige Figur zeigt rein schematisch einen Teil einer Maschine zur Herstellung eines zweilagigen Tissue-Produktes.

Einlagiges Tissue-Papier wird zunächst auf einer Tissue-Papiermaschine hergestellt und dann auf einer speziellen Verarbeitungsmaschine zu einem mehrlagigen Produkt zusammengebracht. Bei der Darstellung in der Zeichnung werden zwei einlagige Tissue-Papiere 5 über Umlenkwalzen 1 und 2 einem Walzenpaar 3, 4 zugeführt. Die beiden Bahnen verlaufen durch einen zwischen den Druckwalzen vorgesehenen Druckspalt 6. Hinter dem Druckspalt 6 läuft ein zweilagiges Endprodukt 7 aus. Im Druckspalt 6 wird die Lagenhaftung erzeugt. Hierzu sind die Walzen 3 und 4 mit einer Oberflächenstruktur 8 versehen. Diese Oberflächenstruktur ist nach Art eines Schmirgelpapiers mit unregelmäßiger Rauhigkeit. Bevorzugt ist die Oberfläche mit einem Schmirgelpapier belegt, wobei ein Schmirgelpapier der DIN-Bezeichnung P 20 bis P 240 in Frage kommt, und zwar bevorzugt als Trockenschmirgelpapier. Natürlich kann auch diese Oberflächenstruktur anderweitig erzeugt werden, wie z. B. im Zusammenhang mit einer Keramikwalze (aufgesinterte Körnung) oder durch Lasertechnik bzw. Lasergravurtechnik. Es könnte auch Sandstrahlen der Walzenoberfläche eingesetzt werden. Sie sollte aber mit der eines Schmirgelpapiers der genannten Art vergleichbar sein. Es bestünde auch die Möglichkeit, ein bahnförmig ausgestattetes, endloses Schmirgelpapier durch den Spalt mitlaufen zu lassen, wozu also nicht die gesamte Oberfläche der Druckwalzen 3 und 4 mit dem Schmirgelpapier belegt ist, wohl aber das Schmirgelpapier im Spalt wirksam wird. Es besteht auch die Möglichkeit, je nach Wunsch nur einen Teil der Walzenoberfläche mit dieser Oberflächenstruktur zu versehen, z. B. wenn nur am Rand des Endproduktes eine Lagenhaftung erzeugt werden soll, oder wenn man beabsichtigt, die Lagenhaftung über ein spezielles Muster dieser Struktur durch Beschränkung der die Lagenhaftung erzeugenden Oberflächenstruktur auf Teilbereiche der Oberfläche der Walze(n) gemäß einem gewünschten Muster wie beispielsweise Kreise, Kreisringe, Ovale, Rechtecke, Rauten, auch miteinander in Berührung stehend, quasi zusammenhängend, ggf. mit besonderer Ausrichtung der Muster relativ zur Maschinenlaufrichtung vorzusehen, wobei natürlich auch die Möglichkeit besteht, über diese Struktur ein sichtbares, optisch auffallendes Muster zu erzeugen, das den Verbraucher anspricht, wenngleich es grundsätzlich angestrebt ist, die Lagenhaftung über eine solche Oberflächenstruktur so zu erzeugen, daß auf dem Endprodukt eine sichtbare Struktur nicht oder nur in sehr geringem Maße entsteht. Darüber hinaus besteht natürlich die Möglichkeit, zusätzlich ein überlagertes spezielles Muster nach einem der üblichen Prägeverfahren, z. B. nested, foot to foot, ggf. vollflächig oder als Spotmuster, aufzubringen, wobei allerdings nicht die Notwendigkeit besteht, über dieses Prägeverfahren auch eine Lagenhaftung zu erzeugen.

Normalerweise sind die Druckwalzen 3 und 4 als Stahlwalzen ausgebildet. Bevorzugt hat die Oberflächenstruktur dieser Stahlwalzen eine Unregelmäßigkeit hinsichtlich der Korngröße, der Kornverteilungsdichte und/oder der Kornform, wobei spitze und auch kantige Körner vorhanden sein können. Entsprechend dem dargestellten Ausführungsbeispiel sind beide Druckwalzen 3 und 4 mit dieser Oberflächenstruktur versehen. Es könnte aber auch ausreichend sein, nur eine der Druckwalzen mit dieser Oberflächenstruktur zu versehen und die Gegenwalze als Stahlwalze glatt auszubilden oder aber auch eine Gummiwalze als Gegenwalze zu verwenden. Bei Aufbringung der Oberflächenstruktur auf beide Walzen ist ein absoluter Gleichlauf der Walzen von besonderer Wichtigkeit. Es besteht auch die Möglichkeit, als Gegenwalze eine solche zu verwenden, deren Oberfläche eine Siebstruktur hat.

Die Gummigegenwalze kann mit unterschiedlicher Härte verwendet werden, beispielsweise 25 bis 95 Shore A. Die Kunststoffsiebe können bei unterschiedlicher Siebfeinheit von der Webart sogenannte einfache bis z. B. Vierschaftköper-Kunststoffsiebe sein. Es können unter Erzielung zufriedenstellender Ergebnisse bis zu acht Tissue-Lagen vereinigt werden. Bevorzugt sollte die Restfeuchte des Tissue-Papiers 3 bis 10 % und insbesondere 5 bis 8 % betragen. Es können hinsichtlich der Tissue-Qualität Rohtissuepapiere zum Einsatz kommen. Vorrangig sind diese aus Naturfasern hergestellt, die aus Holz stammen. Dabei wird sowohl Nadelholz (Langfaser) als auch Laubholz (Kurzfaser) eingesetzt. Die Fasern werden nach üblichen chemischen Aufschlußverfahren der Zellstofferzeugung aufgeschlossen, z. B. dem Sulfit- oder dem Sulfatverfahren, oder mechanischen, chemomechanischen oder chemothermomechanischen Aufschlußverfahren, wie z. B. Holzschliff, CTMP, HTCTMP. Gegebenenfalls werden chemische Hilfsstoffe, z. B. zur Steigerung von Trocken- oder Naßfestigkeit und/oder Saugfähigkeit und/oder zur Steigerung der Weichheit zugefügt. Der Zellstoff kann sowohl als Pumpstoff als auch als Trockenstoff eingesetzt werden. Die Verarbeitungsgeschwindigkeit in der Tissue-Papiermaschine beträgt von 30 bis 1000 m/Minute, bevorzugt 50 bis 800 m/Minute, weiter bevorzugt 150 bis 600 m/Minute und insbesondere 300 bis 500 m/Minute.

Das Verfahren eignet sich für Rohtissueflächengewichte im Bereich zwischen 12 und 40 g/m², bevorzugt zwischen 13 und 25 g/m², weiter bevorzugt zwischen 13,5 und 22 g/m², insbesondere zwischen 14 und 19 g/m².

Nachfolgend werden einige Ausführungsbeispiele erläutert.

Gefahren wurde mit einer Vorrichtung halbtechnischer Größenordnung ähnlich der in der Zeichnung, wobei zwei oder mehrere Materialbahnen durch den Druckwalzenspalt zweier Walzen geführt wurden, die eine rauhe oder aufgerauhte Oberfläche besitzen. Bei den Versuchsdurchführungen wurden die rauhen Walzenoberflächen dadurch hergestellt, daß die Walzen mit handelsüblichem Schmirgelpapier beklebt wurden.

Versuch 1: Wattequalität: Taschentuch-Rohtissue 4-lagig Stoffzusammensetzung:
20 % Eukalyptus-Sulfat TCF
50 % Langfaser-Sulfat TCF
30 % Ausschuß gleicher Zusammensetzung
= 100 % Trockenstoff
Flächengewicht: 4 x 14,8 g/m²
Bruchlast längs: 21,14 N/50 mm (4-lagig)
Bruchlast quer: 7,29 N/50 mm (4-lagig)
Dicke 41g: 0,33 mm
Weichheit: 78 handfeel-Punkte

### Versuchsanordnung:

Watte wurde durch ein Walzenpaar, wobei die Oberflächen beider Walzen mit Schmirgel der Körnung P 100 belegt waren, durchfahren. Dabei betrug der pneumatische Anpreßdruck 4,0 bis 5,0 bar, was einem Liniendruck zwischen den Walzen von 22 bis 26 kN/m entspricht.

Danach ergab sich eine sehr gute bis gute Lagenhaftung zwischen sämtlichen Lagen. An der Oberflächenstruktur des Tissue-Papiers der Außenlagen war keine störende Veränderung sichtbar. Eine Veränderung der Tuchdicke war nicht meßbar.

Versuch 2: Wattequalität: Toilettenpapier-Rohtissue 2-lagig Stoffzusammensetzung:
40 % Eukalyptus-Sulfat TCF
15 % Langfaser-Sulfat TCF
15 % Langfaser-Sulfit TCF
10 % Kurzfaser-Sulfit TCF flüssig
20 % Ausschuß gleicher Zusammensetzung
= 90 % Trocken-/10 % Pumpzellstoff
Flächengewicht: 2 x 16,2 g/m²
Bruchlast längs: 9,48 N/50 mm (2-lagig)
Bruchlast quer: 4,55 N/50 mm (2-lagig)
Dicke 10fach: 1,01 mm
Weichheit: 73 handfeel-Punkte

### Versuchsanordnung:

Watte wurde durch ein Walzenpaar, wobei die Oberflächen der beiden Stahlwalzen mit Schmirgel der Körnung P 100 belegt waren, und anschließend durch ein Prägewerk (Stahl-/Gummi-Prägung mit "Mull"-Prägemuster), durchfahren.

Bei der Erzeugung der Lagenhaftung betrug der pneumatische Anpreßdruck 4,0 bis 5,0 bar, was einem Liniendruck zwischen den Walzen von 22 bis 26 kN/m entspricht, und im Prägewerk betrug der pneumatische Anpreßdruck 1,0 bis 2,0 bar, was einem Spaltdruck von 6,5 bis 10 kN/m entspricht.

Auch hier wurde eine sehr gute bis gute Lagenhaftung erzielt und es wurde keine sichtbare Verschlechterung der Oberflächenstruktur im Makrobereich festgestellt. Es war auch keine Veränderung der Tuchdicke meßbar. Die sichtbare Veränderung der Oberflächenstruktur wurde lediglich durch das Prägen erzielt.

Versuch 3: Wattequalität: Toilettenpapier Rohtissue 2-lagig Stoffzusammensetzung wie bei Versuch 2
Flächengewicht: 2 x 16,2 g/m²
Bruchlast längs: 9,48 N/50 mm
Bruchlast quer: 4,55 N/50 mm
Dicke 10fach: 1,0 mm
Weichheit: 73 handfeel-Punkte

### Versuchsanordnung:

Watte wurde durch ein Walzenpaar, wobei die Oberfläche der einen Walze mit Schmirgel der Körnung P 100 und die Oberfläche der anderen Walze mit einem Kufferath Simplex 4-Schaftköper-Polyester-Sieb monofil 24,5/18 belegt waren, (Anpreßdruck beider Walzen ca. 4,0 bis 5,0 bar, was einem Liniendruck zwischen den Walzen von 22 bis 26 kN/m entspricht) und anschließend durch ein Prägewerk (Stahl-/ Gummi-Prägung, Anpreßdruck 1,0 bis 2,0 bar, was einem Spaltdruck von 6,5 bis 10 kN/m entspricht) durchfahren.

Hier wurde eine gute Lagenhaftung erzielt ohne sichtbare Veränderung der Oberflächenstruktur. Eine Veränderung der Tuchdicke war nicht meßbar.

### Versuch 4:

In einem weiteren Versuch wurde mit einem pneumatischen Anpreßdruck von 6 bar gearbeitet, was bei einer Streifenbreite der Tissueprobe von 200 mm einem Liniendruck von 50 kN/m entspricht. Es wurde ein Schmirgelpapier P 150 auf beiden Walzen so verwendet, daß die Kornseite dem Papier zugewandt war und es wurden 2 bis 8 Tissue-Einzellagen mit der Wattequalität gemäß Versuch 1 eingesetzt. Dabei wurde bei zwei Lagen eine sehr gute Lagenhaftung, bei drei Lagen ebenfalls eine sehr gute Lagenhaftung festgestellt. Bei vier Lagen war die Lagenhaftung zwischen der ersten und zweiten sowie der dritten und vierten Lage sehr gut, zwischen der zweiten und dritten Lage jedoch nur gut. Bis sechs Lagen war die Lagenhaftung von außen nach innen abnehmend und im Inneren noch vorhanden, aber gerade ausreichend. Bei acht Lagen bestand zwischen den innersten Lagen keine Lagenhaftung mehr.

Bei ansonsten gleichen Verhältnissen wurde ein Versuch gefahren mit einem zweilagigen Produkt und einem Schmirgelleinen P 240. Hier war die Lagenhaftung noch nachweisbar, aber mangelhaft bis maximal gerade noch ausreichend. Bei Verwendung eines anderen Materials kann es aber durchaus sein, daß auch bei einer derartigen Körnung die Lagenhaftung besser ist.

Zu ergänzen wäre noch, daß folgende Walzendurchmesser für die Walzen zur Lagenhaftungserzeugung mit aufgebrachten Schmirgelleinen geeignet sind: 100 bis 1000 mm, bevorzugt 150 bis 400 mm und insbesondere bevorzugt 180 bis 350 mm.

## Patentansprüche

1. Verfahren zum Erzeugen einer Lagenhaftung zwischen Lagen aus Tissue-Papier durch Zusammenführen von mindestens zwei Lagen Tissue-Papier (5) in einem Walzenspalt (6), **gekennzeichnet durch**,
ein- oder beidseitiges Eindrücken einer im Walzenspalt präsenten unregelmäßig rauhen Oberflächenstruktur (8), wie sie beispielsweise bei einem Schmirgelpapier vorhanden ist, in das Tissue-Papier.

2. Verfahren nach Anspruch 1,
**dadurch gekennzeichnet, daß**
örtlich und zeitlich nach dem Eindrücken der Oberflächenstruktur das Tissue-Papier geglättet wird.

3. Verfahren nach Anspruch 1 und/oder Anspruch 2,
**dadurch gekennzeichnet, daß**
zusätzlich zum Eindrücken der Oberflächenstruktur und gegebenenfalls auch zusätzlich zum Glätten das Tissue-Papier für eine sichtbare Oberflächengestaltung geprägt wird.

4. Verfahren nach Anspruch 3,
**dadurch gekennzeichnet, daß**
die zu Dekor- und/oder Volumenerzeugung dienende überlagerte Prägung vollflächig, als Strukturprägung oder als Spot(Motiv)-Prägung vorliegt, und diese nach einem der üblichen Prägeverfahren wie z. B. nested, foot to foot oder andere erfolgt und die Lagenhaftungserzeugung unabhängig von der überlagerten Prägung in einem ersten Verfahrensschritt vorgenommen wird.

5. Verfahren nach einem der Ansprüche 1 bis 4,
**dadurch gekennzeichnet, daß**
das Papier eine Feuchte von 3 bis 10 % und vorzugsweise 5 bis 8 % hat.

6. Verfahren nach einem der Ansprüche 1 bis 5,
**dadurch gekennzeichnet, daß**
die Bahngeschwindigkeit zwischen 30 und 1000 m/Minute und vorzugsweise 300 m/Minute beträgt.

7. Verfahren nach einem der Ansprüche 1 bis 6,
**dadurch gekennzeichnet, daß**
im Druckwalzenspalt mit einem Liniendruck von 5 bis 150 kN/m, insbesondere 6 bis 100 kN/m, insbesondere 7 bis 60 kN/m und insbesondere 10 bis 50 kN/m gefahren wird.

8. Verfahren nach einem der Ansprüche 1 bis 7,
**dadurch gekennzeichnet, daß**
eine Rohtissue-Bahn verwendet wird, deren Flächengewicht im Bereich zwischen 12 und 40 g/m², insbesondere zwischen 13 und 25 g/m², insbesondere 13,5 und 22 g/m² und insbesondere zwischen 14 und 19 g/m² beträgt.

9. Vorrichtung zum Erzeugen einer Lagenhaftung zwischen Lagen aus Tissue-Papier mit einem Walzenpaar, zwischen dessen Walzen (3, 4) ein Durchlaufdruckspalt (6) besteht, **gekennzeichnet durch**,
eine mit dem Umfang der Walzen mitlaufende unregelmäßig rauhe Oberflächenstruktur (8), die auf einer oder auf beiden Seiten des Druckwalzenspaltes (6) vorhanden ist und ähnlich der eines Schmirgelpapiers ist.

10. Vorrichtung nach Anspruch 9,
**dadurch gekennzeichnet, daß**
dem Druckwalzenpaar ein Glättwalzenpaar nachgeordnet ist.

11. Vorrichtung nach Anspruch 10,
**dadurch gekennzeichnet, daß**
die Oberfläche einer oder beider der Druckwalzen (3, 4) zumindest teilweise mit der Oberflächenstruktur belegt ist und diese gegebenenfalls ein Muster bildet wie beispielsweise Kreise, Kreisringe, Ovale, Rechtecke, Rauten, vollflächig oder beschränkt auf den Rand des Tissue-Produktes, alleinstehend und beabstandet oder zusammenhängend sich berührend, unter Umständen in einem Winkel zur Papierlaufrichtung in der Maschine orientiert.

12. Vorrichtung nach Anspruch 11,
**dadurch gekennzeichnet, daß**
die Oberfläche mit einem Schmirgelpapier belegt ist.

13. Vorrichtung nach Anspruch 12,
**dadurch gekennzeichnet, daß**
das Schmirgelpapier ein solches der DIN-Bezeichnung P 20 bis P 240 ist.

14. Vorrichtung nach Anspruch 13,
**dadurch gekennzeichnet, daß**
das Schmirgelpapier ein solches der DIN-Bezeichnung P 60 bis P 150, insbesondere P 100 bis P 140 und insbesondere P 120 ist.

15. Verwendung von Schmirgelpapier für das Erzeugen von Lagenhaftung zwischen Lagen aus Tissue-Papier durch Eindrücken der Oberflächenstruktur des Schmirgelpapiers in ein aus zumindestens zwei Lagen zusammengelegtes Tissue-Papier.

16. Tissue-Produkt, hergestellt nach mindestens einem der Ansprüche 1 bis 7.

## Claims

1. Method of producing layer adhesion between layers of tissue paper by bringing together at least two layers of tissue paper (5) in a roll nip (6), **characterised by** pressing in an irregularly rough surface texture (8), present in the roll nip, as found, for example, in an emery paper, into the tissue paper on one or both sides.

2. Method according to claim 1, **characterised in that** after the pressing in of the surface texture, in place and time, the tissue paper is flattened.

3. Method according to claim 1 and/or claim 2, **characterised in that** in addition to the pressing in of the surface texture and possibly also in addition to the flattening of the tissue paper, embossing is carried out for a visible surface design.

4. Method according to claim 3, **characterised in that** the superimposed embossing, serving to produce a decoration and/or volume, is present over the entire area, as a textural embossing or as a spot (motif) embossing, and this is carried out by one of the normal embossing methods, such as, for example nested, foot to foot or other and the layer adhesion is produced independently of the superimposed embossing in a first method step.

5. Method according to any one of claims 1 to 4, **characterised in that** the paper has a moistness of 3 to 10% and preferably 5 to 8%.

6. Method according to any one of claims 1 to 5, **characterised in that** the web speed is between 30 and 1,000 m/minute and preferably 300 m/minute.

7. Method according to any one of claims 1 to 6, **characterised in that** in the pressure roll nip operation is at a line pressure of 5 to 150 kN/m, in particular 6 to 100 kN/m, in particular 7 to 60 kN/m and in particular 10 to 50 kN/m.

8. Method according to any one of claims 1 to 7, **characterised in that** a raw tissue length is used, the basis weight of which is in the range between 12 and 40 g/m², in particular between 13 and 25 g/m², in particular 13.5 and 22 g/m² and in particular between 14 and 19 g/m².

9. Device for producing layer adhesion between layers of tissue paper with a pair of rollers, between the rollers (3, 4) of which there is a continuous pressure nip (6), **characterised by** an irregularly rough surface texture (8), running together with the circumference of the rollers, which is present on one or on both sides of the pressure roll nip (6) and is similar to that of an emery paper.

10. Device according to claim 9, **characterised in that** a pair of flattening rollers is arranged after the pair of pressure rollers.

11. Device according to claim 10, **characterised in that** the surface of one or both pressure rollers (3, 4) is coated at least partially with the surface texture and this optionally forms a pattern such as, for example, circles, rings, ovals, rectangles, rhomboids, over the entire surface or limited to the edge of the tissue product, standing alone and at a distance or touching one another in connection, in some cases orientated at an angle to the running direction of the paper in the machine.

12. Device according to claim 11, **characterised in that** the surface is coated with an emery paper.

13. Device according to claim 12, **characterised in that** the emery paper is of the kind of DIN designation P 20 to P 240.

14. Device according to claim 13, **characterised in that** the emery paper is of the kind of DIN designation P 60 to P 150, in particular P 100 to P 140 and in particular P 120.

15. Use of emery paper for producing layer adhesion between layers of tissue paper by pressing the surface texture of the emery paper into a tissue paper composed of at least two layers.

16. Tissue product, made according to at least one of claims 1 to 7.

## Revendications

1. Procédé pour produire une adhérence entre des couches de papier de soie, par réunion d'au moins deux couches de papier de soie dans un intervalle (6) entre des cylindres, **caractérisé par** l'enfoncement dans le papier de soie, depuis un côté ou les deux côtés, d'une structure superficielle (18) irrégulière rugueuse, présente dans l'intervalle entre les cylindres, structure telle qu'elle existe par exemple dans le cas d'un papier abrasif.

2. Procédé suivant la revendication 1, **caractérisé par le fait que** le papier de soie est lissé localement ou temporellement après l'enfoncement de la structure superficielle.

3. Procédé suivant la revendication 1 et/ou le revendication 2, **caractérisé par le fait qu'**en plus de l'enfoncement de la structure superficielle et le cas échéant en plus du lissage, on procède à un gaufrage du papier de soie en vue de le structurer de façon visible en surface.

4. Procédé suivant la revendication 3, **caractérisé par le fait que** le gaufrage superposé servant à la production de décor et/ou de volume est opéré sur toute la surface, en tant que gaufrage de structure ou en tant que gaufrage spot (motif) et que ce gaufrage a lieu suivant l'un des procédés de gaufrage usuels tel que par exemple "nested", "foot to foot" ou autre et que la production de l'adhérence entre les couches est effectuée indépendamment du gaufrage superposé, en une première étape du procédé.

5. Procédé suivant l'une des revendications 1 à 4, **caractérisé par le fait que** le papier présente une humidité de 3 à 10 % et de préférence de 5 à 8 %.

6. Procédé suivant la revendication 1, **caractérisé par le fait que** la vitesse de la bande de matériau est comprise entre 30 et 1000 m/minute et s'élève de préférence à 300 m/minute.

7. Procédé suivant l'une des revendications 1 à 6, **caractérisé par le fait qu'**on opère dans l'intervalle entre les cylindres de compression avec une pression linéaire de 5 à 150 kN/m, en particulier de 6 à 100 kN/m, notamment de 7 à 60 kN/m et plus particulièrement de 10 à 50 kN/m.

8. Procédé suivant l'une des revendications 1 à 7, **caractérisé par le fait qu'**on utilise une bande de papier de soie brut dont le grammage se situe dans la plage comprise entre 12 et 40 g/m², en particulier entre 13 et 25 g/m², notamment de 13,5 à 22 g/m² et plus particulièrement entre 14 et 19 g/m².

9. Dispositif pour produire une adhérence entre des couches de papier de soie, comprenant une paire de cylindres entre les cylindres (3, 4) de laquelle est ménagée un intervalle de passage sous pression (6), **caractérisé par** une structure superficielle (8) irrégulière rugueuse, avoisinant avec la circonférence des cylindres, cette structure étant présente sur un côté ou sur les deux côtés de l'intervalle (6) entre les cylindres de compression et étant semblable à celle d'un papier abrasif.

10. Dispositif suivant la revendication 9, **caractérisé par le fait que** la paire de cylindres de compression est suivie d'une paire de cylindres de lissage.

11. Dispositif suivant la revendication 10, **caractérisé par le fait que** la surface d'un ou des deux cylindres de compression (3, 4) est garnie au moins partiellement de ladite structure superficielle et que cette dernière forme le cas échéant un motif tel que par exemple des cercles, des anneaux circulaires, des ovales, des rectangles, des. losanges, sur toute la surface ou limité au bord du produit à base de papier de soie, sous forme de motifs séparés et espacés ou de motifs qui se touchent, le cas échéant qui sont orientés sous un angle par rapport à la direction de défilement du papier dans la machine.

12. Dispositif suivant la revendication 11, **caractérisé par le fait que** la surface est garnie d'un papier abrasif.

13. Dispositif suivant la revendication 12, **caractérisé par le fait que** le papier abrasif est un papier de grain P 20 à P 240 selon DIN.

14. Dispositif suivant la revendication 13, **caractérisé par le fait que** le papier abrasif est un papier de grain P 60 à P 150, en particulier P 100 à P 140 et plus particulièrement P 120 selon DIN.

15. Utilisation de papier abrasif pour la production de l'adhérence entre des couches de papier de soie, par enfoncement de la structure superficielle du papier abrasif dans un papier de soie composé d'au moins deux couches.

16. Produit à base de papier de soie, fabriqué suivant au moins l'une des revendications 1 à 7.
